# EUROPÄISCHE PATENTSCHRIFT

(11) **EP 0 464 446 B1**
(45) Veröffentlichungstag und Bekanntmachung des Hinweises auf die Patenterteilung: **16.10.1996**
(21) Anmeldenummer: 91109916.6
(22) Anmeldetag: 17.06.1991
(51) Int. Cl.: H01J 61/35, H01J 9/20

(54) **Elektrische Lampe mit lichtreflektierender Schicht**
Electric lamp having a light reflecting layer
Lampe électrique ayant une couche réflectrice

(30) Priorität: 28.06.1990 DE 4020595
(43) Veröffentlichungstag der Anmeldung: 08.01.1992
(73) Patentinhaber: Patent-Treuhand-Gesellschaft für elektrische Glühlampen mbH, 81543 München (DE)
(72) Erfinder: Preissner, Jürgen, W-1000 Berlin 47 (DE); Stadahl, Peter, W-1000 Berlin 42 (DE)

(56) Entgegenhaltungen:
- PATENT ABSTRACTS OF JAPAN vol. 13, no. 259 (E-773) 15. Juni 1989 & JP-A-1 054 663
- PATENT ABSTRACTS OF JAPAN vol. 12, no. 447 (E-685) 24. November 1988 & JP-A-63 174 262
- PATENT ABSTRACTS OF JAPAN vol. 13, no. 396 (E-815) 4. September 1989 & JP-A-1 143 130
- PATENT ABSTRACTS OF JAPAN vol. 12, no. 406 (P-777) 27. Oktober 1988 & JP-A-63 144 379
- PATENT ABSTRACTS OF JAPAN vol. 14, no. 329 (P-1076) 16. Juli 1990 & JP-A-2 109 003
- VAKUUM IN DER PRAXIS Nr. 1, 1990, Weinheim, DE, SS 16-20; G. KIENEL: 'Plasmagestützte Vakuumbeschichtungsverfahren - Verfahrensvarianten und Entwicklungstendenzen'
- PATENT ABSTRACTS OF JAPAN vol. 13, no. 61 (C-567) 10. Februar 1989 & JP-A-63 252 944
- PATENT ABSTRACTS OF JAPAN vol. 14, no. 550 (E-1009) 6. Dezember 1990 & JP-A-2 237 108

## Beschreibung

Die Erfindung betrifft eine elektrische Lampe mit Reflektorkolben gemäß dem Oberbegriff des Anspruchs 1, wie sie heute in vielen privaten und gewerblichen Anwendungsbereichen weit verbreitet ist.

So werden häufig Allgebrauchsglühlampen mit dekorativer silber- oder goldfarbener lichtreflektierender Schicht auf der Kolbenkuppe zur Erzeugung von blendfreiem Licht eingesetzt. Solche kuppenverspiegelten Lampen sind in vielen Ausführungsformen, z.B. in Birnenform, in Tropfenform oder in Tropfenform mit Spitzkuppe erhältlich.

Reflektorlampen mit pilzförmigem Kolben und einer lichtreflektierenden Schicht auf dem Kolbenhals und/oder dem sockelnäheren Bereich, aber freier Kolbenkuppe, erzeugen gebündeltes Licht.

Reflektor-Glühlampen werden z.B. für eine wirkungsvolle und belebende Akzentbeleuchtung verwendet.

Reflektor-Glühlampen, bei denen die Kuppe durch spezielle Pigmentierung des Kolbenglases als Rotfilter ausgebildet ist, und die dadurch im therapeutisch besonders wirksamen kurzwelligen Infrarotbereich strahlen, sind als Heilwärmestrahler bekannt.

Ultraviolettbestrahlungslampen zur Erzeugung von Besonnungseffekten sind Reflektorlampen, die ein Strahlungsgemisch abgeben, das der natürlichen Sonnenstrahlung im Hochgebirge entspricht.

Sie enthalten einen Quecksilberhochdruckbrenner und eine Wolframglühwendel; der Kolben ist aus einem Spezialglas, der nur den Strahlungsanteil passieren läßt, der auch im natürlichen Sonnenlicht enthalten ist.

Reflektorlampen für die wachstumsfördernde Bestrahlung von Pflanzen enthalten zur Strahlungserzeugung einen Quecksilberhochdruckbrenner. Die Kolbenkuppe ist hier mit Leuchtstoff beschichtet, der den im Spektrum der Quecksilberhochdruckentladung fehlenden Rotanteil aus der im Ultravioletten vom Brenner abgegebenen Strahlung erzeugt.

Seit einiger Zeit sind Reflektor-Entladungslampen bekannt, die mit hohem Wirkungsgrad gebündeltes weißes Licht von guter Farbwiedergabe liefern. Die abgegebene Strahlung stammt bei diesen Lampen aus einem Hochdruckentladungsbrenner, in dem nicht nur Quecksilber, sondern zusätzlich weitere i.a. in Form ihrer Halogenide eingefüllte Metalle zur Emission von sichtbarer Strahlung angeregt werden.

Bei allen diesen Reflektorlampen wird die lichtreflektierende Schicht bisher auf der Kolbeninnenoberfläche durch thermisches Verdampfen von Aluminium oder Aluminiumbronze aus einer durch direkten Stromdurchgang geheizten Wolframverdampferwendel oder einem Wolframverdampferschiffchen im Hochvakuum erzeugt.

Eine einwandfreie und fehlerlose Beschichtung erfordert u.a. saubere, staubfreie Kolben, die deshalb vor der Verarbeitung mit einem Flußsäureansatz gewaschen, gespült und getrocknet werden müssen, da es sonst zu mangelhafter Haftung der Schicht, zu Ungleichmäßigkeiten in der Schichtdicke und zu Löchern in der Schicht kommen kann.

Wichtig ist außerdem, daß die Temperatur der Verdampferquellen in engen Toleranzen gehalten wird, um die vorgegebenen Schichtdicken zu erhalten und um insbesondere bei den goldfarbenen Aluminiumbronze-Schichten Farbunterschiede zu vermeiden.

Da jeweils nur bestimmte Teile der Kolbeninnenoberfläche mit einer lichtreflektierenden Schicht versehen werden sollen, muß durch geeignete Abdeckmaßnahmen -z.B. durch mechanische Schatter oder in den Kolben bis zu einer bestimmten Höhe eingefülltes inertes Granulat, z.B. Aluminium-Granulat- dafür gesorgt werden, daß die freizuhaltenden Kolbenteile nicht von den verdampften Metallatomen erreicht werden oder es muß nachträglich, z.B. durch chemische Verfahren, die aufgedampfte Beschichtung teilweise wieder abgetragen werden.

So wird z.B. bei kuppenverspiegelten Lampen zur Erzielung einer einwandfreien Schicht mit sauberem Rand zunächst der gesamte Kolben auf seiner Innenseite unter Hochvakuum mit einer Metallschicht thermisch bedampft und dann in einem anschließenden Arbeitsgang Kolbenhals und Kolben bis auf den Kuppenbereich durch Ablösen der aufgedampften Metallschicht, z.B. mit einem Flußsäureansatz, wieder freigelegt.

Die Weiterverarbeitung der beschichteten Kolben muß nach möglichst kurzer Zwischenlagerung in trockener Atmosphäre erfolgen, da die Metallschichten feuchtigkeitsempfindlich sind und es leicht zu Verfärbungen und Ablösungen kommen kann.

Bei der Verarbeitung der Kolben zu Lampen sind Glas-Verschmelzungen in offenen Flammen erforderlich. Da die thermisch aufgedampften Metallbeschichtungen sehr temperaturempfindlich sind und leicht unter Verfärbungen oxidieren, müssen Flammenführung und Inertgasspülung mit großer Sorgfalt durchgeführt werden.

Aus der JP-A-1054663 ist eine Reflektorlampe mit einer lichtreflektierenden Aluminiumschicht auf der Kolbenaußenseite bekannt, die durch eine Schutzschicht aus einem hitzebeständigen und transparenten Kunststoff, z.B. einem Fluorkohlenwasserstoff, abgedeckt ist.

Die JP-A-2109003 offenbart die Möglichkeit, die Haftung von lichtreflektierenden Schichten auf z.B. einer Glasunterlage durch Zwischenschichten aus geeigneten Metalloxiden oder -nitriden, z.B. Chromoxid, Titanoxid, Wolframoxid oder Zinnoxid zu verbessern und die lichtreflektierende Schicht erforderlichenfalls durch eine Schutzschicht abzudecken.

Es ist die Aufgabe der Erfindung, bei der Fertigung von Reflektorlampen die geschilderten, Kosten verursachenden Probleme zu vermeiden, die bei der Herstellung von lichtreflektierenden Schichten durch thermische Bedampfung der Innenseite vom Lampenkolben und insbesondere bei der Weiterverarbeitung solcher Kolben auftreten und für Lampenkolben eine lichtreflektierende Beschichtung von reproduzierbar hoher Qualität bei reduziertem Herstellaufwand zu finden.

Diese Aufgabe wird durch die kennzeichnenden Merkmale des Anspruches 1 gelöst. Anspruch 3 gibt ein Verfahren zur Herstellung einer elektrischen Lampe mit einer lichtreflektierenden Schicht an.

Besonders vorteilhafte Ausgestaltungen der Erfindung finden sich in den Unteransprüchen.

Eine erfindungsgemäße lichtreflektierende Schicht von ausgezeichneter mechanischer und chemischer Stabilität ist eine Schicht aus Titannitrid. Das gilt insbesondere, wenn die Titannitridschicht in einem plasmagestützten Beschichtungsverfahren aufgebracht worden ist: Die Schichtqualität, d.h., die Haftung einer Schicht auf ihrer Unterlage, die Dichte der Schicht und ihre Homogenität nimmt mit steigender Mobilität, d.h., mit steigender Energie der kondensierenden, die Schicht bildenden Teilchen zu (Vergl. "Plasmagestützte Vakuumbeschichtungsverfahren - Verfahrensvarianten und Entwicklungstendenzen", G. Kienel, Vakuum in der Praxis (1990), Hr. 1, S. 16 - 20). Bei der thermischen Verdampfung haben die kondensierenden Teilchen eine mittlere Energie von nur 0,2 bis 0,3 eV; bei plasmagestützten Beschichtungsverfahren werden thermisch im Hochvakuum verdampfte ("Ionenplattieren")oder durch Kathodenzerstäubung ("Sputtern")in die Dampfphase gebrachte Teilchen zunächst ionisiert, in einem elektrischen Gleich- oder Wechselfeld beschleunigt und kondensieren mit mittleren Energien von einigen 10 eV, in reaktiven, plasmagestützten Beschichtungsverfahren unter Reaktion zu einer chemischen Verbindung. So aufgebrachte Schichten von z.B. Titannitrid haben eine erstaunlich hohe Haft- und Kratzfestigkeit und sind außerdem beständig gegen Oxidation und Feuchtigkeit. Sie können somit auf die Außenseite des Lampenkolbens aufgebracht werden, da sie Handling und Lampenbetrieb auch in aggressiver Umgebung und bei erhöhter Temperatur unbeschadet überstehen.

Dies hat den großen fertigungstechnischen Vorteil, daß die entsprechende Schicht auf den Kolben der fertig eingeschmolzenen und gesockelten Lampe, also nach Abschluß aller u.U. kritischen Verfahrensschritte, in denen es zu einer Beeinträchtigung oder Schädigung der lichtreflektierenden Schicht kommen könnte, aufgebracht werden kann.

Ein weiterer Vorteil ist der Fortfall der aus Gründen des Umwelt- und Arbeitsschutzes problematischen chemischen Reinigung der Kolbenoberfläche mit einem Flußsäureansatz vor der Beschichtung, da bei der plasmagestützten Beschichtung die für die Haftung der Schicht erforderliche Reinigung durch Plasmaätzen in einer Argon-Glimmentladung unmittelbar vor dem Beschichtungsvorgang durchgeführt werden kann.

Darüber hinaus ist bei der plasmagestützten Beschichtung der Außenseite des Lampenkolbens auch das Freihalten bestimmter Kolbenteile von der Beschichtung leicht durch Abdeckschablonen möglich; das bei der thermischen Bedampfung der Kolbeninnenfläche erforderliche umständliche Einfüllen von Granulat zum Abdecken der Kolbenkuppe, bzw. das nachträgliche chemische Freiätzen von Kolbenbrust und Kolbenhals bei den kuppenverspiegelten Lampen durch einen Flußsäureansatz mit all seinen Problemen für Umwelt- und Arbeitsschutz entfällt.

Anders als bei der thermischen Verdampfung im Hochvakuum, bei der die die Schicht bildenden Teilchen gradlinig von der Verdampfungsquelle zum Substrat, dem Lampenkolben gelangen, wird die plasmagestützte Beschichtung z.B. in einer Argon-/Stickstoffatmosphäre bei einem Druck zwischen 5 - 50 Pa durchgeführt, d.h., bei mittleren freien Weglängen von einigen cm. Die die Schicht bildenden Teilchen erleiden also Stöße auf dem Weg zum Lampenkolben, was dazu führt, daß in gewissen Grenzen auch eine Beschichtung gekrümmter Flächen bei konstanter Schichtdicke und gleichbleibender Schichtqualität möglich ist.

Die Erfindung wird nachfolgend anhand mehrerer Ausführungsbeispiele erläutert. Es zeigt
- Figur 1: ein Ausführungsbeispiel in Seitenansicht
- Figur 2: ein weiteres Ausführungsbeispiel in Seitenansicht.

Die in Figur 1 dargestellte kuppenverspiegelte Allgebrauchsglühlampe 7 (100 W) besteht aus einem mit einem E 27-Schraubsockel 1 versehenen, birnenförmigen, mit einer inerten Gasmischung aus Argon (85 - 88 %) und Stickstoff (15 - 12 %) von etwa 700 hPa Druck gefüllten Glaskolben 2. Er enthält eine Glühwendel 3, die auf zwei gasdicht in den Glaskolben eingeschmolzene Stromzuführungen 4 montiert ist und zusätzlich von zwei Haltern 5 gestützt wird.

Die haft- und kratzfeste lichtreflektierende Schicht auf der Außenseite der Kolbenkuppe 6 besteht aus Titannitrid, das in einem reaktiven, plasmagestützten Beschichtungsverfahren unter Zerstäubung ("Sputtern") einer Titankathode in einer Argon-/Stickstoffatmosphäre aufgebracht wurde. Die goldfarbene Schicht hat eine Dicke von ca. 40 nm; sie zeigte auch nach 2000 Betriebsstunden der Lampe keine Veränderung ihres Aussehens.

Die in Figur 2 dargestellte Reflektorlampe 7' (150 W) für Allgemeinbeleuchtung besteht aus einem mit einem E 27-Schraubsockel 1' versehenen, pilzförmigen und mit einer inerten Gasmischung aus Argon (85 - 88 %) und Stickstoff (15 - 12 %) von etwa 1100 hPa Druck gefüllten Glaskolben 2' . Er enthält ebenfalls eine Glühwendel 3', die auf zwei gasdicht in den Glaskolben eingeschmolzenen Stromzuführungen 4' montiert ist und zusätzlich von zwei Haltern 5' gestützt wird.

Die haft- und kratzfeste lichtreflektierende Schicht auf der Kolbenaußenseite im sich verjüngenden Kolbenbereich 6' besteht aus Titannitrid, das ebenfalls in einem reaktiven, plasmagestützten Beschichtungsverfahren unter Zerstäubung einer Titankathode in einer Argon-/Stickstoffatmosphäre aufgebracht wurde. Die goldfarbene Schicht hat auch hier eine Dicke von ca. 40 nm; sie zeigte ebenfalls nach 2000 Betriebsstunden der Lampe praktisch keine Veränderung ihres Aussehens.

## Patentansprüche

1. Elektrische Lampe (7, 7') mit einem abgedichteten Glaskolben (2, 2'), der eine Glühwendel (3, 3') und/oder ein Entladungsgefäß mit in den Glaskolben (2, 2') gasdicht eingeschmolzenen Stromzuführungen (4, 4') enthält und mit einer lichtreflektierenden Schicht (6, 6') hoher mechanischer und chemischer Stabilität versehen ist, dadurch gekennzeichnet, daß die lichtreflektierende Schicht (6, 6') aus Titannitrid besteht und direkt auf der Außenseite des Glaskolbens (2, 2') aufgebracht ist.

2. Elektrische Lampe (7, 7') nach Anspruch 1, dadurch gekennzeichnet, daß die Titannitridschicht (6, 6') eine Schichtdicke zwischen 5 nm und 100 nm besitzt.

3. Verfahren zur Herstellung einer elektrischen Lampe (7, 7') mit einem abgedichteten Glaskolben (2, 2'), der eine Glühwendel (3, 3') und/oder ein Entladungsgefäß mit in den Glaskolben (2, 2') gasdicht eingeschmolzenen Stromzuführungen (4, 4') enthält und mit einer lichtreflektierenden Schicht (6, 6') hoher mechanischer und chemischer Stabilität versehen ist, dadurch gekennzeichnet, daß die lichtreflektierende Schicht (6, 6') aus Titannitrid besteht und in einem plasmagestützten Vakuumbeschichtungsverfahren direkt auf der Außenseite des Glaskolbens (2, 2') aufgebracht wird.

4. Verfahren zur Herstellung einer elektrischen Lampe (7, 7') nach Anspruch 3, dadurch gekennzeichnet, daß die lichtreflektierende Schicht (6, 6') direkt auf der Außenseite des Glaskolbens (2, 2') der fertig eingeschmolzenen Lampe aufgebracht wird.

5. Verfahren zur Herstellung einer elektrischen Lampe (7, 7') nach Anspruch 3, dadurch gekennzeichnet, daß die lichtreflektierende Schicht (6, 6') durch Sputtern aufgebracht wird.

6. Verfahren zur Herstellung einer elektrischen Lampe (7, 7') nach Anspruch 3, dadurch gekennzeichnet, daß die lichtreflektierende Schicht (6, 6') durch Ionenplattieren aufgebracht wird.

## Claims

1. Electric lamp (7, 7') having a sealed glass bulb (2, 2') which contains an incandescent filament (3, 3') and/or a discharge vessel with supply leads (4, 4'), which are sealed in the glass bulb (2, 2') in a gas-tight fashion, and is provided with a light-reflecting layer (6, 6') of high mechanical and chemical stability, characterized in that the light-reflecting layer (6, 6') consists of titanium nitride and is applied directly onto the outside of the glass bulb (2, 2').

2. Electric lamp (7, 7') according to Claim 1, characterized in that the titanium nitride layer (6, 6') has a layer thickness of between 5 nm and 100 nm.

3. Method for producing an electric lamp (7, 7') having a sealed glass bulb (2, 2') which contains an incandescent filament (3, 3') and/or a discharge vessel with supply leads (4, 4'), which are sealed in the glass bulb (2, 2') in a gas-tight fashion, and is provided with a light-reflecting layer (6, 6') of high mechanical and chemical stability, characterized in that the light-reflecting layer (6, 6') consists of titanium nitride and is applied directly onto the outside of the glass bulb (2, 2') using a plasma-aided vacuum-coating method.

4. Method for producing an electric lamp (7, 7') according to Claim 3, characterized in that the light-reflecting layer (6, 6') is applied directly onto the outside of the glass bulb (2, 2') of the finally sealed lamp.

5. Method for producing an electric lamp (7, 7') according to Claim 3, characterized in that the light-reflecting layer (6, 6') is applied by sputtering.

6. Method for producing an electric lamp (7, 7') according to Claim 3, characterized in that the light-reflecting layer (6, 6') is applied by ion plating.

## Revendications

1. Lampe électrique (7, 7') comportant une ampoule (2,2') de verre étanche, qui renferme un filament (3,3') et/ou un tube de décharge comportant des entrées (4,4') de courant scellées de manière étanche aux gaz, et qui est munie d'une couche (6,6') réfléchissant la lumière et de grande stabilité mécanique et chimique, caractérisé en ce que la couche (6,6') réfléchissant la lumière est en nitrure de titane et est déposée directement sur le côté extérieur de l'ampoule (2,2') de verre.

2. Lampe électrique (7,7') suivant la revendication 1, caractérisée en ce que la couche (6,6') de nitrure de titane a une épaisseur comprise entre 5 nm et 100 nm.

3. Procédé de fabrication d'une lampe électrique (7,7') comportant une ampoule (2,2') de verre étanche, qui renferme un filament (3,3') et/ou un tube de décharge comportant des entrées (4,4') de courant scellées de manière étanche aux gaz dans l'ampoule (2,2') de verre, et qui est munie d'une couche (6,6') réfléchissant la lumière et de grande stabilité mécanique et chimique, caractérisé en ce que la couche (6,6') réfléchissant la lumière est en nitrure de titane et on la dépose directement sur le côté extérieur de l'ampoule (2,2') de verre au cours d'un procédé de revêtement sous vide par plasma.

4. Procédé de fabrication d'une lampe électrique (7,7') suivant la revendication 3, caractérisé en ce que l'on dépose la couche (6,6') réfléchissant la lumière directement sur le côté extérieur de l'ampoule (2,2') de verre de la lampe finie de scellement.

5. Procédé de fabrication d'une lampe électrique (7,7') suivant la revendication 3, caractérisé en ce que l'on dépose la couche (6,6') réfléchissant la lumière par pulvérisation cathodique.

6. Procédé de fabrication d'une lampe électrique (7,7') suivant la revendication 3, caractérisé en ce que l'on dépose la couche (6,6') réfléchissant la lumière par placage d'ions.
